# EUROPÄISCHE PATENTSCHRIFT

(11) **EP 0 048 412 B1**
(45) Veröffentlichungstag und Bekanntmachung des Hinweises auf die Patenterteilung: **20.06.1984**
(21) Anmeldenummer: 81107181.0
(22) Anmeldetag: 11.09.1981
(51) Int. Cl.: G03C 5/54, G03C 7/00

(54) **Fotografisches Material mit einer temporären Sperrschicht**
Photographic material with a temporary barrier layer
Matériau photographique ayant une couche d'arrêt temporaire

(30) Priorität: 24.09.1980 DE 3035900
(43) Veröffentlichungstag der Anmeldung: 31.03.1982
(73) Patentinhaber: Agfa-Gevaert AG, 51373 Leverkusen (DE)
(72) Erfinder: Helling, Günter, Dr., D-5068 Odenthal (DE); Krafft, Werner, Dr., D-5090 Leverkusen 1 (DE); Matschke, Günther, D-5090 Leverkusen 3 (DE)

## Beschreibung

Die Erfindung betrifft ein fotografisches Material für das Farbdiffusionsübertragungsverfahren mit einer temporären Sperrschicht, die aus einem als Dispersion in einem organischen Lösungsmittel aufgetragenen vernetzten Mischpolymerisat besteht.

Es ist bekannt, in mehrschichtigen fotographischen Materialien, insbesondere in lichtempfindlichen farbfotographischen Aufzeichnungsmaterialien, Zwischenschichten zu verwenden, um die in den verschiedenen Schichten ablaufenden Entwicklungsvorgänge räumlich voneinander getrennt zu halten. Bei derartigen Zwischenschichten handelt es sich in der Regel um für das Entwickleralkali permeable Schichten aus einem hydrophilen Bindemittel, insbesondere Gelatine.

Es ist auch bekannt, in fotographischen Materialien Zwischenschichten mit einer temporären Sperrwirkung zu verwenden, um eine zeitliche Differenzierung der in den verschiedenen Schichten ablaufenden Entwicklungsvorgänge zu ermöglichen. Solche Schichten werden erst mit einer gewissen Verzögerung für diffundierendes wässerigesAlkali durchlässig. Von besonderer Bedeutung sind solche temporären Sperrschichten in farbfotografischen Aufzeichnungsmaterialien für das Farbdiffusionsübertragungsverfahren, die als farbgebende Verbindungen beispielsweise sogenannte Entwichlerfarbstoffe enthalten, die eine gewisse Beweglichkeit in dem alkalischen Entwicklermedium aufweisen und lediglich an den Stellen, wo Entwicklung stattfindet, bildmässig immobilisiert werden.

Des weiteren werden Hilfsschichten mit einer temporären Sperrwicklung gegenüber wässerigem Alkali in Kombination mit einer ein saures Polymer enthaltenden Schicht in Form eines sogenannten Neutralisationssystems verwendet. Durch die saure Polymerschicht wird nach Ablauf der erforderlichen Entwicklungszeit der pH-Wert in dem zu entwickelnden farbfotografischen Material auf einen niedrigen Wert abgesenkt, bei dem die Entwicklung wirkungsvoll unterbrochen wird. Durch die temporäre Sperrschicht wird eine gewisse Verzögerung der pH-Absenkung bewirkt, so dass die Entwicklung nicht vorzeitig abgebrochen wird. Die Verwendung von temporären Sperrschichten in Kombination mit einer sauren Polymerschicht als sogenanntes Neutralisationssystem ist beispielsweise bekannt aus US-A Nrn. 2584030, 2607685, 3419389, 3433633, 3362819, 4088493, 4138260 und DE-A Nr. 2716505.

Bei Verwendung von nicht diffundierenden, farbgebenden Verbindungen, die erst als Folge der Entwicklung diffundierende Farbstoffe bildmässig in Freiheit setzen, ist es für die Erzielung einer ausreichenden Farbdichte in dem Übertragungsbild besonders wichtig, dass der anfängliche, für die Entwicklung erforderliche hohe pH-Wert für eine bestimmte Zeit nahezu unverändert beibehalten wird und anschliessend möglichst rasch so weit abgesenkt wird, dass die Entwicklung des Silberhalogenids abgeschlossen wird und eine Nachdiffusion diffusionsfähiger Farbstoffe wirksam unterbunden wird. Sperrschichten mit einem derartigen temporären Sperrverhalten sind beispielsweise bekannt aus DE-A Nr. 2716505 und _{"}Research Disctosure" Nr. 18452 (August 1979). Bei Verwendung der temporären Sperrschicht der DE-A Nr. 2716505, die als wässerige Dispersion (Latex) auf die aus organischem Lösungsmittel vergossene saure Polymerschicht aufgetragen wird und an sich das gewünschte Sperrverhalten mit einer Aktivierungsenergie für die Durchdringung durch wässerige alkalische Lösungen von grösser als 75,6 kJ/mol (18 kcal/mol) aufweist, besteht ein bischer noch nicht befriedigend gelöstes Problem darin, dass sie auf jener nur eine unbefriedigende Schichtqualität liefert. Dies kann beispielsweise dadurch behoben werden, dass zwischen ihr und der sauren Polymerschicht eine weitere, aus organischer Lösung aufgebrachte temporäre Sperrschicht mit einer Aktivierungsenergie für die Durchdringung durch wässerige alkalische Lösungen von weniger als 75,6 kJ/mol (18 kcal/ mol) angeordnet wird. Die temporäre Sperrschicht gemäss _{"}Research Disclosure" Nr. 18452 wird demgegenüber aus organischer Phase vergossen, so dass hinsichtlich der Haftung auf der sauren Polymerschicht keine Probleme entstehen. Jedoch ist hierbei, um das gewünschte Sperrverhalten zu erzielen, die Zumischung einer zweiten Polymerkomponente erforderlich.

Die der Erfindung zugrundeliegende Aufgabe besteht darin, ein fotografisches Material für das Farbdiffusionsübertragungsverfahren anzugeben mit einer aus organischer Phase aufgetragenen temporären Sperrschicht, die das gewünschte temporäre Sperrverhalten aufweist (Beibehaltung eines hohen pH-Wertes für eine bestimmte Zeit; danach rasche Absenkung des pH-Wertes) und dabei einfach zusammengesetzt ist. Solche Sperrschichten können erfindungsgemäss mit vernetzten Polymeren der nachstehend aufgegebenen Zusammensetzung hergestellt werden, die in Form ihrer Dispersion in einem organischen Lösungsmittel aufgetragen werden.

Gegenstand der Erfindung ist ein fotografisches Material für das Farbdiffusionsübertragungsverfahren mit mindestens einer zwischen zwei für Alkali permeablen Schichten angeordneten, aus einem organischen Lösungsmittel aufgetragenen temporären Sperrschicht, dadurch gekennzeichnet, dass die temporäre Sperrschicht aus einem als Dispersion in einem organischen Lösungsmittel aufgetragenen Mischpolymerisat der folgenden Formel besteht: worin bedeuten:
S polymerisierte Einheiten von mindestens einem säuregruppenhaltigen Monomer mit einem copolymerisierbaren, ethylenisch ungesättigten Rest;
M polymerisierte Einheiten von mindestens einem säuregruppenfreien Monomer mit einem copolymerisierbaren, ethylenisch ungesättigten Rest;
V polymerisierte Einheiten von mindestens einem Monomer mit mindestens zwei copolymerisierbaren, ethylenisch ungesättigten Resten. Dieses Monomer wird im folgenden auch als Vernetzerverbindung bezeichnet, und
x, y, z die prozentualen Anteile der polymerisierten Monomeren im Mischpolymerisat (in Mol- %) und zwar im einzelnen:

Beispiele für Monomere S sind Acrylsäure, Methacrylsäure, Crotonsäure, Vinylessigsäure, Maleinsäure, Itaconsäure, Acrylamidoglykolsäure, 2-Acrylamido-2-propansulfonsäure, Sulfonethylacrylat, Vinylphosphonsäure, Vinylsulfonsäure.

Beispiele für Monomere M sind Verbindungen, die eine einzige additionspolymerisierbare ethylenische Doppelbindung aufweisen, wie Acrylate, Acrylamide, Methacrylate, Methacrylamide, Allylverbindungen, Vinylester, Vinylether, Crotonate, Styrole, (Meth-)acrylnitril. Beispiele für Acrylate sind Alkylacrylate wie Methylacrylat, Ethylacrylat, Propylacrylat, Butylacrylat, Amylacrylat, 2-Ethylhexylacrylat, Octylacrylat, tert.-Octylacrylat, Chlorethylacrylat, 2,2-Dimethylhydroxypropylacrylat, 5-Hydroxypentylacrylat, Trimethylolpropanmonoacrylat, Pentaerythritmonoacrylat, Glycidylacrylat, ferner Benzylacrylat, Methoxybenzyl - acrylat wie Phenylacrylat. Beispiele für Methacrylate sind Alkylmethacrylate wie Methylmethacrylat, Ethylmethacrylat, Propylmethacrylat, Isopropylmethacrylat, Butylmethacrylat, Amylmethacrylat, Hexylmethacrylat, Octylmethacrylat, 4-Hydroxybutylmethacrylat, 5-Hydroxypentylmethacrylat, 2,2-Dimethyl-3-hydroxypropylmethacrylat, Trimethylolpropanmonomethacrylat, Pentaerythritmonomethacrylat, Glycidylmethacrylat, ferner Cyclohexylmethacrylat, Benzylmethacrylat, Chlorbenzylmethacrylat, Furfurylmethacrylat und Tetrahydrofurfurylmethacrylat sowie Arylmethacrylate wie Phenylmethacrylat, Cresylmethacrylat und Naphthylmethacrylat. Beispiele für Acrylamide sind Acrylamid selbst oder N-Monoalkyl- oder N,N-Dialkylacrylamide, in denen die Alkylgruppe(n) z.B. (eine) Methyl-, Ethyl-, Propyl-, Butyl-, t-Butyl-, Heptyl-, Octyl-, Cyclohexyl-, Benzyl- oder Pentylgruppe(n) ist (sind), z.B. Dimethylacrylamid, N,N-Dibutylacryl- amid, Hydroxyethylacrylamid, N-Monoarylacrylamide, in denen die Arylgruppe z.B. eine Phenyl-, Tolyl- oder Naphthylgruppe ist und N-Hydroxyarylacrylamide wie Hydroxyphenylacrylamid und gemischte N-Alkyl-N-arylacrylamide, z.B N-Methyl-N-phenylacrylamid. Beispiele für Methacrylamide sind Methacrylamid selbst oder N-Monoalkyl- oder N,N-Dialkylmethacrylamide, deren Alkylgruppe(n) beispielsweise (eine) Methyl-, Ethyl-, t-Butyl-, 2-Ethylhexylgruppe(n) ist (sind), z.B. Methylmethacrylamid, Hydroxyethylmethacrylamid, Dimethylmethacrylamid, Dibutylmethacrylamid sowie Cyclohexylmethacrylamid, N-Arylmethacrylamide, in denen die Arylgruppe beispielsweise eine Phenylgruppe ist, ferner N-Hydroxyethyl-N-methylmethacrylamid, N-Methyl-N-phenylmethacrylamid und N-Ethyl-N-phenylmethacrylamid. Beispiele für Allylverbindungen sind Allylester wie Allylacetat, Allylcaproat, Allylcaprylat, Allylacetoacetat, Allyllaurat, Allylpalmitat, Allylstearat, Allylbenzoat und Allyllactat sowie Allylcyanid und Allyloxyethanol. Beispiele für Vinylether sind Alkylvinylether, wie Hexylvinylether, Octylvinylether, Decylvinylether, 2-Ethylhexylvinylether, Methoxyethylvinylether, Ethoxyethylvinylether, Chlorethylvinylether, 1-Methyl-2,2-dimethylpropylvinylether, 2-Ethylbutylvinylether, Hydroxyethylvinylether, Vinylmethylether, Diethylenglycolvinylether, Dimethylaminoethylvinylether, Butylaminoethylvinylether, Diethylaminoethylvinylether, Benzylvinylether und Tetrahydrofurfurylvinylether; Vinylarylether wie Vinylphenylether, Vinyltolylether, Vinylchlorphenylether, Vinylchlorphenylether, Vinyl-2,4-dichlorphenylether, Vinylnaphthylether und Vinylanthranylether. Beispiele für Vinylester sind Vinylacetat, Vinylbutyrat, Vinylisobutyrat, Vinyltrimethylacetat, Vinylvalerat, Vinylcaproat, Vinylchloracetat, Vinyldichloracetat, Vinylmethoxyacetat, Vinylbutoxyacetat, Vinylphenylacetat, Vinylacetoacetat, Vinyllactat, Vinylpropionat, Vinyl-ß-phenylbutyrat, Vinylbenzoat, Vinylsalicylat, Vinylchlorbenzoat, Vinyltetrachlorbenzoat und Vinylnaphthoat. Beispiele für Styrole sind Styrol selbst, ferner Alkylstyrole, z.B. p-Methylstyrol, o-Methylstyrol, 2,4-Dimethylstyrol, Trimethylstyrol, p-Butylstyrol, p-Hexylstyrol, a-Methylstyrol, Decylstyrol, Chlormethylstyrol, Trifluormethylstyröl, Ethoxymethylstyrol und Acetoxymethylstyrol; Alkoxystyrole wie p-Methoxystyrol, 4-Methoxy-3-methylstyrol und Dimethoxystyrol; sowie Halogenstyrole, z.B. p-Chlorstyrol, Tetrachlorstyrol, Pentachlorstyrol, p-Bromstyrol, 2,4-Dibromstyrol, Fluorstyrol, lodstyrol, Trifluorstyrol, 2-Brom-4-trifluormethylstyrol und 4-Fluor-3-trifluormethylstyrol.

Bevorzugte Vernetzerverbindungen (Monomere V) entsprechen der Formel 11: worin bedeuten:

n eine ganze Zahl grösser als 1, vorzugsweise 2, 3 oder 4;
R¹ einen n-bindingen organischen Rest, und
R² ein Wasserstoffatom oder einen Methylrest.
R¹ kann beispielsweise einen 2- oder mehrbindigen organischen Rest bedeuten, der aus Alkylen-, Arylen-, Aralkyl-, Cycloalkylengruppen (bzw. bei mehrbindigen organischen Resten aus den entsprechenden mehrbindigen Analoga der genannten Gruppen), weiter Ester-, Sulfonylester-, Amid-, Sulfonamidgruppen, Ethersauerstoff- und Thioetherschwefelatomen sowie Kombinationen der erwähnten Gruppen und Atome aufgebaut ist. R¹ kann beispielsweise eine Methylen-, Ethylen-, Trimethylen-, Phenylen-, Phenylendioxycarbonyl-, 4,4'-Isopropylidenbisphenylenoxycarbonyl-, 1,2,3-Propantriyltris(oxycarbonyl)-, Cyclohexylenbis(methylenoxycarbonyl)-, Ethylenbis(oxyethylenoxycarbonyl)- oder Ethylidyntrioxycarbonylgruppe sein.

Geeignete Vernetzerverbindungen (Monomere V) sind beispielsweise:
Divinylbenzol; Allylacrylat; Allylmethacrylat; N-Allylmethacrylamid; 4,4'-Isopropylidendiphenyldiacrylat; 1,3-Butylendiacrylat; 1,3-Butylendimethacrylat; 1,4-Cyclohexylendimethylendimethacrylat; Diethylenglykoldimethacrylat; Diisopropylenglykoldimethacrylat; Ethylendiacrylat; Ethylendimethacrylat; Ethylidendiacrylat; 1,6-Hexamethylendiacrylat; 1,6-Hexamethylendimethacrylat; N,N'-Methylenbisacrylamid; Noepentylglykoldimethacrylat; Tetraethylenglykoldimethacrylat; Tetramethylendiacrylat; Tetramethylendimethacrylat; 2,2,2-Trichlorethylidendimethacrylat; Triethylenglykoldiacrylat; Triethylenglykoldimethacrylat; Ethylidyntrimethacrylat; 1,2,3- Propantriyltriacrylat; Vinylmethacrylat; 1,2,4-Trivinylcyclohexan, Tetraallyloxyethan.

Besonders vorteilhafte Vernetzerverbindungen sind Trivinylcyclohexan, Divinylbenzol, Tetraallyloxyethan, 1,4-Butylendimethacrylat. Auch können nebeneinander zwei oder mehrere der genannten Monomere V für die Herstellung der erfindungsgemässen Mischpolymerisate verwendet werden.

Einige für die Erfindung typische Mischpolymerisate sind im folgenden aufgeführt (Mischpolymerisate 1 bis 4):

Die erfindungsgemäss verwendeten Polymeren lassen sich nach üblichen Emulsionspolymerisationsverfahren herstellen, beispielsweise durch Emulsionspolymerisation eines ethylenisch ungesättigten Monomers S mit einem mehrfach ungesättigten Monomer V (Vernetzerverbindung) und einem monoethylenisch ungesättigten Monomer M zweckmässig in Gegenwart einer anionischen oberflächenaktiven Verbindung beispielsweise Natriumlaurylsulfat oder in Gegenwart des Natriumsalzes eines sulfonierten Kondensates eines Alkylphenolethylenoxydkondensates (z.B. Alipal, Hersteller General Dyestuff Corp., USA) und dergleichen sowie zweckmässig in Gegenwart eines Radikalbildners oder Radikalinitiators, beispielsweise in Gegenwart eines freie Radikale bildenden Initiators vom Redoxtyp, z.B. in Gegenwart von Kaliumpersulfatnatriummetabisulfit; Kaliumpersulfat-Fe²⁺; H₂O₂-Fe²⁺ und dergleichen. Beispielsweise können Verfahren angewandt werden, wie sie in der US-A Nr. 3072588 beschrieben werden.

Die Isolierung der Mischpolymerisate aus der wässerigen Dispersion kann in üblicher Weise durch Flock- und anschliessende Filtrierprozesse oder durch Eindampfen der Dispersion erfolgen. Die Flockung kann z.B. durch Zusatz von Säuren, Salzen, mit Wasser mischbaren Lösungsmitteln oder durch Gefrierkoagulation erfolgen. Dabei scheidet sich das Mischpolymerisat als separate Phase ab und kann abgetrennt und getrocknet werden.

Erfindungsgemäss werden die so hergestellten Mischpolymerisate in Form ihrer Dispersion in organischen Lösungsmitteln aufgetragen, um temporäre Sperrschichten zu bilden. Die Herstellung derartiger Dispersionen erfolgt in einfacher Weise durch Mischen der Mischpolymerisate mit organischen Lösungsmitteln, wobei bevorzugt Lösungsmittel mit einer quellenden Wirkung für das Mischpolymerisat verwendet werden. Derartige Lösungsmittel können einzeln oder aber auch als Gemisch mehrerer Lösungsmittel verwendet werden, wobei die Auswahl geeigneter Lösungsmittel von der Zusammensetzung der Mischpolymerisate anhängt. Häufig sind polare Lösungsmittel wie Dimethylformamid, Dimethylsulfoxid, Aceton, Methylethylketon, Tetrahydrofuran, Dioxan, geeignet. Bei der Redispergierung der erfindungsgemässen Mischpolymerisate entstehen organische Dispersionen mit teilchenförmigem Charakter. Dies ist offenbar für die Erzielung des gewünschten Sperrverhaltens von entscheidender Bedeutung. Nicht vernetzte Mischpolymerisate, die in den organischen Lösungsmitteln zu einer klaren Lösung gelöst werden, lassen sich überraschenderweise nicht zu brauchbaren temporären Sperrschichten verarbeiten. Die Teilchengrösse der erfindungsgemässen Mischpolymerisate in den organischen Dispersionen liegt im allgemeinen zwischen 40 und 500 nm.

Zur Herstellung der erfindungsgemässen temporären Sperrschichten werden erfindungsgemäss die zuvor beschriebenen vernetzten Mischpolymerisate in Form ihrer Dispersion in den genannten organischen Lösungsmitteln vergossen, wobei sie zu klaren Schichten auftrocknen. Die Dicke der erfindungsgemässen temporären Sperrschichten richtet sich nach dem gewünschten Sperrverhalten, insbesondere der Sperrzeit, das ist in etwa die Zeitspanne, während der der für die Entwicklung erforderliche hohe pH-Wert nahezu unverändert beibehalten bleibt. Im allgemeinen liegt die Dicke der erfindungsgemässen temporärem Sperrschichten zwischen 0,5 und 10 11m.

Es zeigt sich, dass die so hergestellten temporären Sperrschichten sich problemlos vergiessen lassen und zwar insbesondere dann, wenn sie unmittelbar auf eine saure Polymerschicht aufgetragen werden, um mit dieser zusammen das Neutralisationssystem zu bilden. Die erfindungsgemässen temporären Sperrschichten weisen darüber hinaus die gewünschte temporäre Sperrwirkung für wässeriges Alkali auf, wobei der Temperaturgradient der Sperrwirkung gegen wässeriges Alkali durch Änderung des Monomerenverhältnisses und des Vernetzungsgrades in weiten Grenzen gezielt eingestellt werden kann.

Zur Ermittlung geeigneter temporärer Sperrschichten kann man sich folgenden Testes bedienen:
Ein Schichtträger aus Polyethylenterephthalat wird zunächst mit einer polymeren Säureschicht aus beispielsweise einem Copolymeren aus 70 Gew.-Teilen Acrylsäure und 30 Gew.-Teilen Butylacrylat aus organischer Lösung beschichtet und getrocknet. Darauf wird die zu prüfende temporäre Sperrschicht als Dispersion in einem organischen Lösungsmittel aufgetragen und ebenfalls getrocknet. Dieses so erhaltene Prüfblatt wird sodann mit einer unbeschichteten transparenten Polyethylenterephthalatfolie als Deckblatt über zwei seitlich angebrachte Abstandsstreifen von 130 ₁₁m Dicke schichtseitig in Kontakt gebracht, wobei zwischen den beiden Blättern in bekannter Weise mittels zweier Quetschwalzen eine viskose Alkalilösung mit einem pH-Indikator verteilt wird. Die alkalische Indikatorlösung kann beispielsweise wie folgt zusammengesetzt sein:
   5 g KOH
   3,5 g Hydroxyethylcellulose
   0,1 g Thymolphthalein
   Auffüllen mit Wasser auf 100 ml.

Nach einer bestimmten Sperrzeit erfolgt eine spontan einsetzende, rasche Entfärbung der Pastenschicht. Der mittlere Zeitwert zwischen beginnender und völliger Entfärbung der Paste wird als EZ-Wert (EZ = Entfärbungzeit) - gemessen in Minuten-definiert. Aus der Differenz der bei verschiedenen Temperaturen gemessenen EZ-Werte lässt sich leicht der Temperaturgradient der Sperrwirkung der zu untersuchenden temporären Sperrschicht ermitteln. Ein Mass für den erforderlichen Temperaturgradienten ist die sogenannte Aktivierungsenergie Ea. Sie lässt sich aus dem gradlinigen Teil einer Kurve in Kilokalorien/Mol bzw. Kilojoules/Mol ermitteln, in der die gefundenen EZ-Werte in logarithmischen Massstab in Abhängigkeit von der reziproken Temperatur aufgetragen sind unter Verwendung der folgenden Gleichung:

Sperrschichten mit einem günstigen temporären Sperrverhalten weisen eine Aktivierungsenergie zwischen 63 und 126 kJ/mol auf.

Die erfindungsgemässe temporäre Sperrschicht kann in farbfotografischen Materialien in mehrfacher Hinsicht verwendet werden. Sie kann beispielsweise eingesetzt werden zwischen zwei lichtempfindlichen Silberhalogenidemulsionsschichten, um bei der Entwicklung eine zeitliche Differenzierung des Entwicklungsvorganges in den beiden Silberhalogenidemulsionsschichten zu erreichen. Diese Ausführungsform kommt beispielsweise besonders dann in Betracht, wenn sogenannte Entwicklerfarbstoffe als farbgebende Verbindungen verwendet werden. Hierbei handelt es sich bekanntlich um Verbindungen, die in wässerig-alkalischem Medium beweglich sind und die als Folge der Entwicklung bildmässig immobilisiert werden. Sie enthalten im gleichen Molekül einen chromophoren Rest, der für die Farbgebung verantwortlich ist, sowie eine Entwicklerfunktion, die zur bildmässigen Immobilisierung dient. Aufgrund der Anwesenheit der Entwicklerfunktion, die eine reaktive Gruppe darstellt, sind die Entwicklerfarbstoffe in der Lage, bei der Diffusion durch nicht zugeordnete Silberhalogenidemulsionsschichten, deren Entwicklung noch nicht abgeschlossen ist, zu reagieren und dort ebenfalls festgelegt zu werden, was zu einer Verschiebung des Farbgleichgewichts im Übertragsbild führt. Mit Hilfe der erfindungsgemässen temporären Sperrschichten kann erreicht werden, dass in bestimmten Silberhalogenidemulsionsschichten der für die Entwicklung benötigte hohe pH-Wert erst dann eingestellt wird, nachdem die Entwicklung in anderen Silberhalogenidemulsionsschichten, die auf dem Diffusionswege der nicht immobilisierten Farbstoffentwickler liegen, im wesentlichen bereits abgeschlossen ist.

Weiterhin können derartige temporäre Sperrschichten fotografisch wirksame Verbindungen eingebettet enthalten, wie beispielsweise Inhibitoren für die Entwicklung von Silberhalogenid, die erst beim Nachlassen der Sperrwirkung, d.h. mit einer gewissen Verzögerung, in Freiheit gesetzt werden.

Eine weitere, erfindungsgemäss besonders bevorzugte Verwendung der temporären Sperrschichten betrifft die Kombination mit sogenannten sauren Polymerschichten unter Ausbildung eines kombinierten Neutralisationssystems. Ein solches kombiniertes Neutralisationssystem kann beispielsweise auf einem gesonderten Bildempfangsblatt für das Farbdiffusionsübertragungsverfahren angeordnet sein, wenn nach der Entwicklung eine Trennung von Bildempfangsblatt und lichtempfindlichem Material vorgesehen ist.

Ein solches Bildempfangsblatt weist beispielsweise auf einem Schichtträger, der transparent oder opak sein kann, neben dem kombinierten Neutralisationssystem aus saurer Polymerschicht und erfindungsgemässer temporärer Sperrschicht eine Bildempfangsschicht auf. Vorzugsweise ist das kombinierte Neutralisationssystem zwischen Schichtträger und Bildempfangsschicht angeordnet und zwar in der Weise, dass die erfindungsgemässe temporäre Sperrschicht der Bildempfangsschicht zugekehrt ist. Naturgemäss weist ein solches Bildempfangsblatt selbst keine lichtempfindlichen Schichten auf.

Die bevorzugte und hauptsächliche Anwendung der erfindungsgemässen temporären Sperrschicht liegt jedoch in der Verwendung in Farbdiffusionsübertragungsmaterialien vom integralen Typ, d.h. in sogenannten Monoblattmaterialien, bei denen eine Trennung von Bildempfangselement und lichtempfindlichem Element nicht vorgesehen ist. Ein solches farbfotografisches Aufzeichnungsmaterial weist beispielsweise folgende Schichtelemente auf:
1) einen transparenten Schichtträger,
2) eine Bildempfangsschicht,
3) eine opake reflektierende Schicht (Bildhintergrundschicht),
4) ein lichtempfindliches Element mit mindestens einer lichtempfindlichen Silberhalogenidemulsionsschicht und mindestens einer dieser zugeordneten farbgebenden Verbindung,
5) eine Bremsschicht (temporäre Sperrschicht),
6) eine saure Polymerschicht, und
7) einen transparenten Schichtträger.

Das integrale Aufzeichnungsmaterial kann dabei in der Weise zusammengesetzt werden, dass getrennt voneinander zwei verschiedene Teile hergestelltwerden, nämlich der lichtempfindliche Teil (Schichtelemente 1 bis 4) und das Abdeckblatt (Schichtelemente 5 bis 7), die dann schichtseitig aufeinander gelegt und miteinander verbunden werden, gegebenenfalls unter Verwendung von Abstandsstreifen, so dass zwischen den beiden Teilen ein Raum für die Aufnahme einer genau bemessenen Menge einer Arbeitsflüssigkeit gebildet wird. Die Schichtelemente 5 und 6, die zusammen das Neutralisationssystem bilden, können auch, allerdings in vertauschter Reihenfolge, zwischen dem Schichtträger und der Bildempfangsschicht des lichtempfindlichen Teiles angeordnet sein.

Es können Mittel vorgesehen sein, um eine Arbeitsflüssigkeit zwischen zwei benachtbarte Schichten des integralen Aufzeichnungsmaterials einzuführen, z.B. in Form eines seitlich angeordneten, aufspaltbaren Behälters, der bei Einwirkung mechanischer Kräfte seinen Inhalt zwischen zwei benachtbarte Schichten des Materials, im vorliegenden Fall zwischen den lichtempfindlichen Teil und das Abdeckblatt, ergiesst.

Durch die saure Polymerschicht (Schichtelement 6) wird in bekannter Weise, nachdem die Entwicklung im wesentlichen abgeschlossen ist, in dem Aufzeichnungsmaterial der anfangs hohe pH-Wert auf einen niedrigeren Wert abgesenkt, bei dem im wesentlichen keine Farbstoffdiffusion mehr stattfindet. Durch die erfindungsgemässe Sperrschicht (Schichtelement 5) wird in Abhängigkeit von der Entwicklungstemperatur der Zeitpunkt der pH-Absenkung und damit das Ende der Entwicklung gesteuert.

Unter einer sauren Polymerschicht wird in bekannter Weise eine Bindemittelschicht verstanden, die polymere Verbindungen mit Säuregruppen, vorzugsweise Sulfo- oder Carboxylgruppen enthält. Diese sauren Gruppen reagieren mit den Kationen der Verarbeitungsflüssigkeit unter Salzbildung und erniedrigen hierbei deren pH-Wert. Selbstverständlich sind die polymeren Verbindungen und damit die sauren Gruppen in der genannten Schicht diffusionsfest eingelagert. Vielfach stellen die sauren Polymeren Derivate der Cellulose oder Derivate von Polyvinylverbindungen dar, es können jedoch auch andere polymere Verbindungen Verwendung finden. Als brauchbare saure Polymere seien beispielsweise erwähnt: Cellulosederivate mit freier Carboxylgruppe, z.B. Cellulosedicarbonsäurehalbester mit freier Carboxylgruppe, wie Celluloseacetathydrogenphthalat, Celluloseacetathydrogenglutarat, Ethylcelluloseacetathydrogensuccinat, Celluloseacetathydrogensuccinathydrogenphthalat, Ether und Ester von Cellulose, die mit weiteren Dicarbonsäureanhydriden oder mit Sulfonsäureanhydriden, beispielsweise mit o-Sulfonbenzoesäureanhydrid modifiziert sind, Carboxymethylcellulose, ferner Polystyrolsulfonsäure, Polyvinylhydrogenphthalat, Polyvinylacetathydrogenphthalat, Polyacrylsäure, gegebenenfalls teilweise verestert, Acetale von Polyvinylalkohol mit Aldehyden, die durch Carboxy- oder Sulfongruppen substituiert sind, wie o-, m- oder p-Benzaldehydsulfonsäure oder -carbonsäure, partiell veresterte Ethylen-Maleinsäureanhydrid-Mischpolymerisate, partiell veresterte Methylvinylether-Maleinsäureanhydrid-Mischpolymerisate. Die sauren Polymerschichten können aus organischer Lösung oder in Form wässeriger Dispersionen aufgetragen werden. Die saure Polymerschicht muss genügend Säuregruppen enthalten, um den pH-Wert der Verarbeitungsmasse von anfangs 11 bis 14 so weit zu erniedrigen, dass das Material zum Schluss nahezu neutral oder schwach sauer eingestellt ist (pH-Wert 5 bis 8).

Das lichtempfindliche Element (Schichtelement 4) ist im Falle eines integralen Aufzeichnungsmaterials wesentlicher Bestandteil des erfindungsgemässen fotografischen Materials. Das erfindungsgemässe fotografische Material kann selbst aber auch nicht lichtempfindlich sein, z. B. wenn es sich um ein Abdeckblatt (vgl. etwa Schichtelemente 5 bis 7) oder um ein separates Bildempfangsblatt handelt. Derartige, nicht lichtempfindliche Materialien stellen Hilfsblätter dar, die zu irgendeinem Zeitpunkt mit dem eigentlichen lichtempfindlichen Aufzeichnungsmaterial in funktionellen Kontakt gebracht werden.

Das lichtempfindliche Element enthält im Falle eines Einfarbstoffübertragungsverfahrens eine lichtempfindliche Silberhalogenidemulsionsschicht und, dieser zugeordnet, eine farbgebende Verbindung. Dabei kann sich die farbgebende Verbindung in einer zu der Silberhalogenidemulsionsschicht benachtbarten Schicht oder in der Silberhalogenidemulsionsschicht selbst befinden, wobei im letzteren Fall die Farbe des Bildfarbstoffes bevorzugt so ausgewählt wird, dass der überwiegende Absorptionsbereich der farbgebenden Verbindung nicht übereinstimmt mit dem überwiegenden Empfindlichkeitsbereich der Silberhalogenidemulsionsschicht. Zur Herstellung mehrfarbiger Übertragsbilder in naturgetreuen Farben enthält das lichtempfindliche Element jedoch drei derartige Zuordnungen von farbgebender Verbindung und lichtempfindlicher Silberhalogenidemulsionsschicht, wobei in der Regel der Absorptionsbereich des aus der farbgebenden Verbindung resultierenden Bildfarbstoffes mit dem Bereich der spektralen Empfindlichkeit der zugeordneten Silberhalogenidemulsionsschicht im wesentlichen übereinstimmen wird. Günstig für die Erzielung einer möglichst hohen Empfindlichkeit ist es dann jedoch, wenn jeweils die farbgebende Verbindung in einer separaten Bindemittelschicht (gesehen in Richtung des bei der Belichtung einfallenden Lichtes) hinter der Silberhalogenidemulsionsschicht angeordnet ist oder eine Absorption aufweist, die von derjenigen des Bildfarbstoffes verschieden ist (verschobene Bildfarbstoffe - US-A Nr. 3854945).

Die bei der Entwicklung einer Silberhalogenidemulsion entstehenden Entwickleroxidationsprodukte dürfen sich selbstverständlich nur auf die zugeordnete farbgebende Verbindung auswirken. Es sind deshalb im allgemeinen in dem lichtempfindlichen ElementTrennschichten vorhanden, die die Diffusion der Entwickleroxidationsprodukte in andere, nicht zugeordnete Schichten wirksam unterbinden. Diese Trennschichten können z.B. geeignete Substanzen enthalten, die mit den Entwickleroxidationsprodukten reagieren, beispielsweise nicht diffundierende Hydrochinonderivate oder, falls es sich bei der Entwicklerverbindung um eine Farbentwicklerverbindung handelt, nicht diffundierende Farbkuppler.

Bei den farbgebenden Verbindungen kann es sich um farbige Verbindungen handeln, die selbst diffusionssfähig sind und die bei der Behandlung der Schichten mit einer alkalischen Arbeitsflüssigkeit anfangen, zu diffundieren, und lediglich an den belichteten Stellen durch die Entwicklung festgelegt werden. Die farbgebenden Verbindungen können aber auch diffusionsfest sein und im Verlauf der Entwicklung einen diffundierenden Farbstoff in Freiheit setzen.

Farbgebende Verbindungen, die a priori diffusionsfähig sind, sind beispielsweise bekannt aus DE-C Nrn. 1036640,1111936 und 1196075. Die dort beschriebenen sogenannten Farbstoffwickler enthalten im gleichen Molekül einen Farbstoffrest und eine Gruppierung, die in der Lage ist, belichtetes Silberhalogenid zu entwickeln.

Unter den bisher bekannt gewordenen Verfahren zur Herstellung farbfotografischer Bilder nach dem Farbdiffusionsübertragungsverfahren gewinnen in jüngster Zeit zunehmend solche an Bedeutung, die auf der Verwendung diffusionsfest eingelagerter, farbgebender Verbindungen beruhen, aus denen bei der Entwicklung diffundierende Farbstoffe oder Farbstoffvorläuferprodukte bildmässig abgespalten und auf eine Bildempfangsschicht übertragen werden. Derartige, nicht diffundierende farbgebende Verbindungen sind beispielsweise in den folgenden Druckschriften beschrieben: US-A Nrn. 3227550, 3443939, 3443940, DE-A Nrn. 1930215, 2242762, 2402900, 2406664, 2505248, 2543902, 2613005,2645656, 2809716, BE-A Nr. 861241. In den genannten Druckschriften werden sowohl solche nicht diffundierende, farbgebende Verbindungen beschrieben, die bei Verwendung üblicher negativer Silberhalogenidemulsionen negative Farbbilder erzeugen, als auch solche die bei Verwendung negativer Silberhalogenidemulsionen positive Farbbilder erzeugen. Im ersteren Fall bedarf es, falls positive Farbbilder erwünscht sind, entweder der Verwendung direkt positiver Silberhalogenidemulsionen oder bei Verwendung von negativen Emulsionen, der Anwendung eines der bekannten Umkehrverfahren, z.B. nach dem Silbersalzdiffusionsverfahren (US-A Nr. 2763800) oder durch Verwendung von Verbindungen, die als Folge der Entwicklung Entwicklungsinhibitoren in Freiheit setzen.

Das erfindungsgemässe fotografische Material kann insbesondere dann, wenn es sich um ein solches von integralem Typ handelt, in einer besonderen Ausgestaltung des weiteren eine oder mehrere, für wässerige Flüssigkeiten durchlässige pigmenthaltige opake Schichten enthalten. Diese können zwei Funktionen erfüllen. Einerseits kann hierdurch der unerwünschte Zutritt von Licht zu lichtempfindlichen Schichten unterbunden werden und andererseits kann eine solche Pigmentschicht insbesondere, wenn ein helles oder weisses Pigment, z.B. Ti0₂, verwendet wurden, für das erzeugte Farbbild einen ästhetisch angenehmen Hintergrund bilden. Integrale farbfotografische Aufzeichnungsmaterialien mit einer solchen Pigmentschicht sind bekannt, z.B. aus US-A Nr. 2543181 und DE-B Nr. 1924430. Anstelle einer vorgebildeten opaken Schicht können auch Mittel vorgesehen sein, um eine solche Schicht erst im Verlauf des Entwicklungsverfahrens zu erzeugen. Entsprechend den beiden erwähnten Funktionen können derartige Pigmentschichten aus zwei oder mehreren Teilschichten aufgebaut sein, von denen eine beispielsweise ein weisses Pigment und die andere beispielsweise ein dunkles, Licht absorbierendes Pigment, z.B. Russ, enthält.

Die Bildempfangsschicht (z.B. Schichtelement 2) besteht im wesentlichen aus einem Bindemittel, das Farbstoffbeizmittel für die Festlegung der diffundierenden sauren Farbstoffe enthält. Als Beizmittel für saure Farbstoffe dienen vorzugsweise langkettige quaternäre Ammonium- oder Phosphoniumverbindungen oder tertiäre Sulfoniumverbindungen, z.B. solche, wie sie beschrieben sind in US-A Nrn. 3271147 und 3271148. Ferner können auch bestimmte Metallsalze und deren Hydroxyde, die mit den sauren Farbstoffen schwerlösliche Verbindungen bilden, verwandt werden. Die Farbstoffbeizmittel sind in der Empfangsschicht in einem der üblichen hydrophilen Bindemittel dispergiert, z.B. in Gelatine, Polyvinylpyrrolidon, ganz oder partiell hydrolysierten Celluloseestern. Selbstverständlich können auch manche Bindemittel als Beizmittel fungieren, z.B. Mischpolymerisate oder Polymerisategemische von Vinylalkohol und N-Vinylpyrrolidon, wie beispielsweise beschrieben in der DE-B Nr. 1130284, ferner solche, die Polymerisate von stickstoffhaltigen quaternären Basen darstellen, z.B. Polymerisate von N-Methyl-2-vinylpyridin, wie beispielsweise beschrieben in US-A Nr. 4284430. Weitere brauchbare beizende Bindemittel sind beispielsweise Guanylhydrazonderivate von Alkylvinylketonpolymerisaten, wie beispielsweise beschrieben in der US-A Nr. 2882156 oder Guanylhydrazonderivate von Acylstyrolpolymerisaten, wie beispielsweise beschrieben in der DE-A Nr. 2009498. Im allgemeinen wird man jedoch den zuletzt genannten beizenden Bindemitteln andere Bindemittel, z.B. Gelatine, zusetzen.

### Beispiele 1 bis 5

(Herstellung der Mischpolymerisate 1 bis 5)

### Mischpolymerisat 1

Unter Durchleiten von Stickstoff wird eine Lösung aus 1 kg Wasser, 80 g einer 10%igen Alkyldiphenyletherdisulfonatlösung und 4 g Kaliumperoxodisulfat auf 60°C erwärmt. Dazu tropft man gleichzeitig eine Mischung aus 196 g Butylacrylat, 24 g Acrylsäure, 8 g 1,2,4-Trivinylcyclohexan, 172 g Styrol und eine Lösung aus 4 g Natriummetabisulfit in 50 g Wasser innerhalb von 3 h zu. Nach weiteren 4 h Rühren bei 60°C erhält man einen Latex mit einem Feststoffanteil von 12,2%.

Der erhaltene Latex wird mit 200 g konzentrierter Salzsäure versetzt. Das dabei ausgefallene Mischpolymerisat wird abfiltriert, getrocknet und in 4 kg Methylehtylketon redispergiert. Geringe nicht redispergierte Anteile werden durch Filtration aus der organischen Dispersion entfernt.

### Mischpolymerisat 2

Die Herstellung erfolgt wie in Beispiel 1 beschrieben. Als Monomer wird ein Gemisch aus 196 g Butylacrylat, 24 g Acrylsäure, 200 g Styrol und 20 g Trivinylcyclohexan eingesetzt.

### Mischpolymerisat 3

Die Herstellung erfolgt nach der in Beispiel 1 angegebenen Vorschrift. Es wird ein Monomergemisch aus 15 g ltaconsäure, 25 g Divinylbenzol, 170 g Acrylnitril und 190 g Ethylacrylat eingesetzt.

### Mischpolymerisat 4

Die Herstellung wird nach der in Beispiel 1 angegebenen Methode durchgeführt. Es wird ein Monomergemisch aus 35 g Carboxyethylacrylat, 30 g Hexandioldiacrylat, 135 g 2,3-Dichlorbutadien und 200 g Butylmethacrylat eingesetzt.

### Mischpolymerisat 5

(nicht erfindungsgemäss)

Die Herstellung wird nach Beispiel 1 unter Verwendung eines Monomergemisches aus 200 g Butylacrylat, 24,4 g Acrylsäure und 175,5 g Styrol durchgeführt.

### Beispiel 6

Auf einen Schichtträger aus Polyethylenterephthalat wurde aus methanolischer Lösung ein Copolymer aus 70 Gew.-Teilen Acrylsäure und 30 Gew.-Teilen Butylacrylat mit einem Auftrag von 15 g/m² vergossen.

Darauf wurde das erfindungsgemässe Mischpolymerisat 2 als Dispersion in Methylethylketon mit einem Auftrag von 6,5 g/m² vergossen. Auf das so hergestellte Prüfblatt A wurde ein Tropfen von 10 µl 1 N KOH aufgebracht, eine pH-Oberflächenelektrode (Fa. Ingold; Typ HA 403) aufgesetzt und die pH-Abfallkurve über einen angeschlossenen x/y-Schreiber registriert (Fig. 1, Kurve 1). Die Kurve zeigt nach einer Sperrzeit von 2 min einen scharfen Knick und fällt danach steil ab.

### Vergleichsbeispiel

Giesst man, wie oben beschrieben, das unvernetzte Mischpolymerisat 5, das abgesehen von dem fehlenden Monomer V nahezu das gleiche Monomerverhältnis aufweist wie das obige Mischpolymerisat 2, auf die saure Polymerschicht auf und registriert den pH-Abfall unter den gleichen Messbedingungen, so erhält man eine wesentlich flachere pH-Abfallkurve, keine ausgeprägte Sperrzeit und keinen scharfen Knick (Fig. 1, Kurve 3).

Deckblätter mit solch flachem pH-Abfall liefern bei Verarbeitung mit integralen lichtempfindlichen Elementen, wie sie z.B. entsprechend DE-A Nr. 2652464, Beispiel 19, als Sofortbildmaterialien Verwendung finden, Farbbilder mit wesentlich höheren Minimaldichten, d.h. einen höheren Farbschleier in den Bildweissen, der die Bildqualität erheblich beeinträchtigt.

### Beispiel 7

Zur Erzielung höherer Sperrzeiten verwendet man beispielsweise Mischpolymerisate mit einem geringeren Vernetzungsgrad, wobei das Monomerenverhältnis M/S beibehalten werden kann.

Stellt man sich, wie in Beispiel 1 beschrieben, eine Sperrschicht her, die aus dem schwächer vernetzten Mischpolymerisat 1 besteht, und giesst diese direkt auf die saure Polymerschicht, so erhält man schon mit wesentlich geringeren Schichtdikken Sperrschichten mit wesentlich höherer Sperrzeit. So ergibt eine Schichtdicke von 1,4 g/m² eine Sperrzeit von 8,2 min (Fig. 1, Kurve 2).

### Beispiel 8

Analoges Sperrverhalten gegenüber Alkali zeigen Schichten mit dem als Dispersion in einem organischen Lösungsmittel vergossenen Mischpolymerisat 3. Giesst man das Mischpolymerisat 3 in einer Stärke von 3,5 g/m² auf eine saure Polymerschicht gemäss Beispiel 6 auf und prüft in der vorbeschriebenen Weise die Sperrwirkung dieser Schicht mit 1 N KOH unter Verwendung einer pH-Oberflächenelektrode, so findet man eine Sperrzeit von 4,2 min und einen steilen pH-Abfall (Fig. 1, Kurve 4).

### Beispiel 9

A) Der lichtempfindliche Teil A einer fotografischen Filmeinheit wurde hergestellt, indem auf einen transparenten Träger aus Polyesterfolie 150 µm dick folgende Schichten nacheinander aufgetragen wurden. Die Mengenangaben beziehen sich dabei jeweils auf 1 m². Strukturformeln der Verbindungen I bis IV siehe Anhang.

1. Beizschicht aus 2,7 g einer polymeren Beize aus Copoly(styrol-N,N-dimethyl-N-benzylmeth- acrylamidobenzylammoniumchloriddivinylbenzol), Molverhältnis 49:49:2; 2,7 g Gelatine.
2. Weisse Pigmentschicht aus 18 g Titandioxid; 2,6 g Gelatine.
3. Schwarze Pigmentschicht aus 1,9 g Russ; 2,1 g Gelatine.
4. Blaugrünfarbstoffschicht aus 0,35 g der Verbindung I; 0,35 g Gelatine.
5. Rotsensibilisierte Silberhalogenidemulsionsschicht mit einer unverschleierten, direkt positiv arbeitenden Silberchloridbromidemulsion aus 1,08 g Silber (0,01 mol); 1,42 g Gelatine; 0,19 g sek.-Octadecylhydrochinonsulfonsäureka- liumsalz; 0,025 mg 1-p-Formylhydrazinophenyl-3-phenyl-2-thioharnstoff; 0,25 mg 2-Mercapto-5-sulfobenzimidazol.
6. Zwischenschicht aus 0,5 g 2-Acetyl-5-sek.- octadecylhydrochinon; 0,75 g Gelatine.
7. Purpurfarbstoffschicht aus 0,45 g der Verbindung 11; 0,45 g Gelatine.
8. Grünsensibilisierte Silberhalogenidemulsionsschicht mit einer unverschleierten, direkt positiv arbeitenden Silberchloridbromideemulsion aus 1,08 g Silber; 1,42 g Gelatine; 0,19 g sek.- octadecylhydrochinonsulfonsäurekaliumsalz; 0,03 mg 1-p-Formylhydrazinophenyl-3-phenyl-2-thioharnstoff; 0,25 mg 2-Mercapto-5-sulfo- benzimidazol.
9. Zwischenschicht identisch mit Schicht Nr. 6.
10. Gelbfarbstoffschicht aus 0,62 g der Verbindung 111; 0,62 g Gelatine.
11. Blauempfindliche Silberhalogenidemulsionsschicht mit einer unverschleierten, direkt positiv arbeitenden Silberchloridbromidemulsion aus 1,08 g Silber; 1,42 g Gelatine; 0,08 mg 1-p-Formylhydrazinophenyl-3-phenyl-2-thioharnstoff; 0,19 g sek.-Octadecylhydrochinonsulfon- säurekaliumsalz; 0,125 mg 2-Mercapto-5-sulfo- benzimidazol.
12. Schutzschicht aus 0,6 g Gelatine.
13. Härteschicht aus 0,06 g des Härtungsmittels der Verbindung IV; 0,6 g Gelatine.

B) Das Abdeckblatt B mit dem Neutralisationselement, bestehend aus einer sauren Polymerschicht und einer erfindungsgemässen temporären Sperrschicht, wurde hergestellt, indem auf einen transparenten Träger aus 100 µm dicker Polyesterfolie nacheinander folgende zwei Schichten aufgetragen wurden:

1. Neutralisationsschicht aus 17 g Mischpolymerisat aus 70 Teilen Acrylsäure und 30 Teilen Acrylsäurebutylester (vgl. FR-A Nr. 2290699).
2. Temporäre Sperrschicht aus 0,9 g des Mischpolymerisats 1, dispergiert in Methylethylketon.

C) Zum Vergleich wurde ein Abdeckblatt Cverwendet, das anstelle des Mischpolymerisats 1 als temporäre Sperrschicht das unvernetzte Mischpolymerisat 5 in einer. Auftragsstärke von 0,7 g/m² enthielt.

Jeweils ein Blatt des lichtempfindlichen Teils A und des Abdeckblatts B sowie des Vergleichsabdeckblattes C wurden über zwei seitlich angebrachte Abstandsstreifen von 100 µm Dicke miteinander schichtseitig in Verbindung gebracht, wobei an einem Ende ein Beutel mit Entwicklerpaste und am anderen Ende eine Falle für überschüssigen Entwickler angebracht wurden. Dersogebildete Set wurde durch eine Belichtungsvorlage (Graukeil und Farbauszüge) belichtet, anschliessend durch ein Quetschwalzenpaar geführt, wobei sich die Entwicklerpaste zwischen lichtempfindlichem Teil und Abdeckblatt verteilte. Die Entwicklerpaste hatte folgende Zusammensetzung:

Nach Ablauf der Entwicklungszeit war durch den transparenten Träger auf der TiO₂-Schicht als Bildhintergrund ein positives Abbild der Vorlage sichtbar.

Bei der Bildprobe mit dem Deckblatt B wurde - entsprechend dem steileren pH-Abfall bei gleich guten Maximaldichten - ein wesentlich geringerer Farbschleier in dem Bildweissen beobachtet als bei dem Vergleichsbeispiel mit Deckblatt C.

Die Ergebnisse zeigt Tabelle 1.

## Patentansprüche

1. Fotografisches Material für das Farbdiffusionsübertragungsverfahren mit mindestens einer zwischen zwei für Alkali permeablen Schichten angeordneten, aus einem organischen Lösungsmittel aufgetragenen temporären Sperrschicht, dadurch gekennzeichnet, dass die temporäre Sperrschicht aus einem als Dispersion in einem organischen Lösungsmittel aufgetragenen Mischpolymerisat der folgenden Formel besteht: worin bedeutet:
S polymerisierte Einheiten von mindestens einem säuregruppenhaltigen Monomer mit einem copolymerisierbaren, ehtylenisch ungesättigten Rest,
M polymerisierte Einheiten von mindestens einem säuregruppenfreien Monomer mit einem copolymerisierbaren, ethylenisch ungesättigten Rest,
V polymerisierte Einheiten von mindestens einer organischen Vernetzerverbindung mit mindestens zwei copolymerisierbaren, ethylenisch ungesättigten Resten, und
x, y, z die prozentualen Anteile der polymerisierten Monomeren im Mischpolymerisat (in Mol- %) und zwar im einzelnen:

2. Fotografisches Material nach Anspruch 1, dadurch gekennzeichnet, dass die temporäre Sperrschicht an eine saure Polymerschicht angrenzt und mit ihr zusammen ein kombiniertes Neutralisationssystem bildet.

3. Fotografisches Material nach Anspruch 2, dadurch gekennzeichnet, dass das kombinierte Neutralisationssystem auf einem transparenten Träger angeordnet ist.

4. Fotografisches Material nach Anspruch 1, dadurch gekennzeichnet, dass die temporäre Sperrschicht zwischen einer sauren Polymerschicht und einer Bildempfangsschicht angeordnet ist.

5. Fotografisches Material nach Anspruch 2, dadurch gekennzeichnet, dass das kombinierte Neutralisationssystem aus saurer Polymerschicht und temporärer Sperrschicht Bestandteil eines integralen farbfotografischen Aufzeichnungsmaterials ist.

## Claims

1. A photographic material for the dye diffusion transfer process comprising at least one temporary barrier layer arranged between two alkali-permeable layers and applied from an organic solvent, characterized in that the temporary barrier layer consists of a copolymer applied in the form of a dispersion in an organic solvent and corresponding to the following formula in which
S represents polymerized units of at least one acid-group-containing monomer containing a copolymerizable, ethylenically unsaturated radical,
M represents polymerized units of at least one acid-group-free monomer containing a copolymerizable, ethylenically unsaturated radical,
V represents polymerized units of at least one organic crosslinking compound containing at least two copolymerizable, ethylenically unsaturated radicals, and
x, y, z are the percentage proportions of the polymerized monomers in the copolymer (in mole %), namely:

2. A photographic material as claimed in claim 1, characterized in that the temporary barrier layer adjoints an acidic polymer layer and with it forms a combinated neutralization system.

3. A photographic material as claimed in claim 2, characterized in that the combined neutralization system is arranged on a transparent support.

4. A photographic material as claimed in claim 1, characterized in that the temporary barrier layer is arranged between an acidic polymer layer and an image-receiving layer.

5. A photographic material as claimed in claim 2, characterized in that the combined neutralization system of the acidic polymer layer and the temporary barrier layer is part of an integral color photographic recording material.

## Revendications

1. Matériel photographique pour le procédé de transfert par diffusion de couleurs avec au moins une couche d'arrêt temporaire disposée entre deux couches perméables aux alcalis, appliquée dans un solvant organique, caractérisé en ce que la couche d'arrêt temporaire est formée d'un copolymère, appliqué sous la forme d'une dispersion dans un solvant organique, de formule suivante: dans laquelle

S désigne des motifs polymérisés d'au moins un monomère portant un groupe acide à reste copolymérisable à insaturation éthylénique,

M désigne des motifs polymérisés d'au moins un monomère dépourvu de groupes acide à reste copolymérisable à insaturation éthylénique,

V désigne des motifs polymérisés d'au moins un composé organique de réticulation avec au moins deux restes copolymérisables à insaturation éthylénique, et

x, y, z désignent les pourcentages des monomères polymérisés dans le copolymère (en moles %), à savoir en particulier:

2. Matériel photographique suivant la revendication 1, caractérisé en ce que la couche d'arrêt temporaire est contiguë à une couche de polymère acide et forme conjointement avec elle un système combiné de neutralisation.

3. Matériel photographique suivant la revendication 2, caractérisé en ce que le système combiné de neutralisation est disposé sur un support transparent.

4. Matériel photographique suivant la revendication 1, caractérisé en ce que la couche d'arrêt temporaire est disposée entre une couche de polymère acide et une couche de réception d'image.

5. Matériel photographique suivant la revendication 2, caractérisé en ce que le système combiné de neutralisation formé d'une couche de polymère acide et d'une couche d'arrêt temporaire est un constituantd'un support intégral d'enregistrement pour photographie en couleurs.
